# EUROPÄISCHE PATENTANMELDUNG

(11) **EP 0 403 648 A1**
(43) Veröffentlichungstag der Anmeldung: **27.12.1990**
(21) Anmeldenummer: 89901346.0
(22) Anmeldetag: 25.07.1988
(51) Int. Cl.: C10M 173/02

(54) **NICHTENTZÜNDUNGSFÄHIGE SCHMIERFLÜSSIGKEIT**

(71) Anmelder: KHARKOVSKY AVTOMOBILNO-DOROZHNY INSTITUT IMENI KOMSOMOLA UKRAINY, Kharkov, 310078 (SU); PROIZVODSTVENNOE OBIEDINENIE ATOMNOGO TURBOSTROENIA KHARKOVSKY TURBINNY ZAVOD IMENI S. M. KIROVA, Kharkov, 310037 (SU)
(72) Erfinder: SIROTENKO, Vadim Anatolievich, Kharkov, 310002 (SU); DEGTYAREVA, Eleonora Vladimirovna, Kharkov, 310024 (SU); GRINBERG, Yakov Moiseevich, Kharkov, 310111 (SU); ZARETSKY, Efim Isaakovich, Kharkov, 310064 (SU); YASNOGORODSKY, Vadim Lvovich, Kharkov, 310140 (SU); KHANIN, Andrei Mefodievich, Kharkov, 310127 (SU); KANTEMIR, Anatoly Dmitrievich, Dergachi, 312040 (SU); TUZ, Vladimir Nikolaevich, Kharkov, 310178 (SU); SEREZHKINA, Lidia Petrovna, Moscow, 117437 (SU); GNILITSKAYA, Alla Ivanovna, Kharkov, 310135 (SU)
(74) Vertreter: von Füner, Alexander
(86) Internationale Anmeldenummer: PCT/SU1988/000139
(87) Internationale Veröffentlichungsnummer: WO 1990/001057

(57) **Zusammenfassung**

Liquide lubrifiant incombustible contenant le polyacrylamide et l'eau, caracter iséence qu'il comprend supplementairement la triéthanolamine et le nitrite de sodium, la proportion des composants etant la suivante, % en masse:
polyacrlyamide 0,3 ä 0,6
triethanolamine 0,8 ä 1,5
nitrite de sodium 0,1 à 0,3
eau le complément à 100.

## Beschreibung

### Gebiet der Technik

Die Erfindung bezieht sich auf das Gebiet von Schmierstoffen und insbesondere auf eine unbrennbare Schmierflüssigkeit.

### Vorhergehender Stand der Technik

Zum Schmieren von Turbinenlagern und in hydraulischen Systemen der Regulierung von Strömungsmaschinen ist eine schmierflüisig]ieit notwendig, die die Flüssiglteitstreibung bei einer bestimmten Stärke des tragenden Flüssigkeitsfilmes zwischen dem rotierenden und dem unbeweglichen Teil eines Lagers bewirkt, die die Reibung herabsetzt und die Übertragung eines hydraulischen Impulses in Einrichtungen der hydraulischen Systeme der Regulierung von Strömungsmaschinen sichert.

Als genannte SchmierfT.üssigkeiten werden in der Weltpraxis beim Betrieb von Strömungsmaschinen Mineralschmieröle für Turbinen verwendet (V. N. Kazansky, "Sistemy smazki parovykh turbin" - Schmiersysteme für Dampfturbinen - 1974 - Energia, (Moshau), S. 9, 208- 211 ).

Die Mineralschmieröle für Turbinen weisen jedoch einen wesentlichen Nachteil auf, sie sind feuergefährlich und können Ursache von Brand in Kraftwerken sein.

Umfassend bekannt sind auch unbrennbare Schmierflüssigkeiten auf Wassergrundlage. Wasser besitzt jedoch eine niedrige Viskosität (1 cSt) auf, wodurch die Stärke des tragenden Schmierfilmes in einem hydrodynamischen Gleitlager unzureichend: für die Trennung von Reibungsoberflächen ist, was ihren erhöhten Verschleiß von Zerstörung hervorruft.

Bekannt sind unbrennbare Schmierflüssigkeiten, die Wasser und Polyglykole enthalten ("Ognebtöikie turbinnye masla" - Feuerbeständige Turbinenöle - unter Redaktion von K. I. Ivanov, 1974, Khimia, (Moskau), S. 20- 22). Diese Flüssigkeiten besitzen jedoch keine zeitliche stabile Viskosität bei bestimmten Temperaturwerten, was einen stabilen Betrieb von Strömungsmaschinen nicht gewährleisten kann. Die in diesen Schmierfluasigkeiten zum Einsatz kommenden Polyglykole stellen äußerst defizitäre Additive dar.

Bekannt ist auch eine unbrennbare Schmierflüssigkeit, die Wasser und Polyakrylamid enthält (SU, A, 168826). Diese Mischung hat auch eine zeitlich instabile Viskosität bei bestimmten Temperaturwerten und ist-gegenüber unlegierten Stahlarten, Häuptkonstruktionsvterkstoffen von Turbinenlagern, hydraulischen Systemen der Regulierung von Strömungsmaschinen und anderen ähnlichen Systemen äußerst korrosionssktiv.

### Offenbarung der Erfindung

Der Erfindung liegt die Aufgabe zugrunde, durch die Einführung neuer Komponenten, aus denen sich die Schmierflüssigkeit zusammensetzt, und durch die Änderung ihres mengenmäßigen Verhältnisses die Erhöhung der zeitlichen Stabilität des Temperatur-Viskositätsverhaltens der Flüssigkeit bei der Senkung ihrer Korrosionsa-ktivität zu erreichen.

Die Aufgabe wird dadurch gelöst, daß die vorgeschlagene unbrennbare Sahmierflüssigkeit, die Polyakrylamid und Nasser enthält erfindungsgemäß zusätzlich Triäthanolamin und Natriumnitrit bei folgendem Verhältnis der Komponenten, Masse%, aufweist:

Die Korrosionsgeschwindigkeit des unlegierten Stahls bei Einwirkung der bekannten unbrennbaren Schmierflüssigkeit auf denselben (SU, A, 168826) und der vorgeschlagenen Schmierflüssigkeit, die unter gleichen Bedingungen und bei gleichen Konzentrationen an Polyakrylamid (0,4 Masae%) gemessen wurde, ist gleich 0,34 bzw . 0,0021 mm/Jahr. Hierdurch ist die vorgeschlagene unbrennbare Schmierflüssigkeit weniger korroaionsaktiv als die genannte bekannte unbrennbare S_{c}hmierflüssigkeit.

Die erfindungsgemäße unbrennbare Sahmierflüssig',eit besitzt eine erhöhte im Vergleich zur bekannten Schmierflüssigkeit (SU, A, 168826) zeitliche Stabilität der Viskosität bei bestimmten Temperaturwerten.

Die erfindungsgemäße unbrennbare Schmierflüssigkeit gewährleistet einen zuverlässigen Betrieb von Strömungsmaschinen, sie ist explosions- und feuerungefährlich, bei ihrer Anwendung braucht man keine speziellen Schutzmaßnahmen für den Menschen.

### Beste Ausführungsvariante der Erfindung

Die Veränderung des Verhältnisses zwischen den Komponenten der erfindungsgemäßen Schmierflüssigkeit führt zur Senkung eines zuverlässigen Betriebes einer Strömungsmaschine.

Die angemeldeten Konzentrationen an Polyakrylamid sind darauf zurückzuführen, daß es bei der Verringerung der Konzentration an Pplyakrylamid unter den genannten Werten nicht gelingt, die für die Bildung einer ausreichenden Stärke der hydrodynamischen Schmierschicht notwendigen Viskosität zu erreichen. Die Überschreitung der Konzentration oberhalb der angemeldeten Werte führt zu einer starken Erhöhung der Viskosität, was die Schmierflüssigkeit technologisch unbrauchbar macht.

Die Verringerung der Konzentration an Triäthanolamin und PtarN0₂ unter den angemeldeten Werten führt zur Verletzung der Stabilität des zeitlichen Temperatur-Viskositäts-Verhaltens der erfindungsgemäßen unbrennbaren Schmierflüssigkeit und zur Erhöhung ihrer Korrosionsaktivität gegenüber unlegiertem Stahl. Die Vergrößerung des Gehaltes an Triäthanolamin und NaNO₂ oberhalb der angemeldeten Werte führt zur Senkung der Viskosität der Schmierflüssigkeit, die erfindungsger_{"}43 vorgeschlagen wird. Zur Gewährleistung der erforderlichen Viskosität wäre es notwendig, eine zusätzliche Menge von Polyakrylamid einzuführen, was wirtschaftlich unvorteilhaft ist.

Das in der vorgeschlagenen unbrennbaren Schmierflüssigkeit zum Einsatz kommende Polyakrylamid kann in Form von Gel (üblicherweise mit einer Konzentration von 8 %) oder in Form eines Trockenpulvers verwendet werden.

Die erfindungsgemäße S_{c}hmierflüssigkeit für Strömungsmaschinen wird wie folgt hergestellt. In Wasser führt man Triäthanolamin und Natriumnitrit ein, vermischt, wonach man Polyakrylamid hinzufügt und bis zum Anfallen des Endproduktes vermischt.

Zur besseren Erläuterung der vorliegenden Erfindung werden nachstehend folgende Beispiele für ihre Realisierung angefuhrt.

### Beispiel 1

Die erfindungsgemäße unbrennbare Schmierflüssigkeit setzt sich aus folgenden Komponenten in Masse% zusammen:

Die vorgeschlagene unbrennbare Schmierflüssigkeit für ein Radiallager mit einem Durchmesser von 420 mm wird wie folgt hergestellt.

In einen Behälter werden 3 t Wasser aufgegeben, dann 55,5 kg Triäthanolamin und 3,7 kg Natriumnitrit zugesetzt und vermischt, dann fügt man 72 kg 8%igen Gels oder 5,8 kg Trockenpulver des Polvakrylamids hinzu, wonach man das angefallene Gemisch erneut bis zum Anfallen des Endproduktes vermischt.

Die Prüfergebnisse der erfindungsgemäßen hergestellten Schmierflussigkeit, die in der Messung ihrer kinematischen Viskosität im Arbeitstemperaturenbereich ihres Betriebes (25, 50, 70°C) nach ihrem Durchlassen durch ein Lager innerhalb von 10, 20, 30 und 40 Tage besteht, sind in der nachstehenden Tabelle angeführt.

### Beispiel 2

Die erfindungsgemäße unbrennbare Schmierflüssigkeit setzt sich aus folgenden Komponenten in Masse% zusammen:

Die Herstellung der vorgeschlagenen unbrennbaren Schmierflüssigkeit und ihre Prüfungen erfolgen analog Beispiel 1. Die Prüfergebnisse sind in der nachstehenden Tabelle 1 angeführt.

### Beispiel 3

Die erfindungsgemäße unbrennbare Schmierflüssigkeit setzt sich aus folgenden Komponenten in Masse% zusammen:

Die Herstellung der erfindungsgemäßen unbrennbaren Schmierflussigkeit und ihre Prüfung erfolgen analog Beispiel 1. Die Prüfergebniese sind in der nachstehenden Tabelle angefÜhrt.

### Beispiel 4

Die erfindungsgemäße unbrennbare Schmierflussigiceit setzt sich aus folgenden Komponenten in Masse% zusammen:

Die Herstellung der erfindungsgemaSen unbrennbaren Schmierflusaigkeit und ihre Prüfungen erfolgen analog Beispiel 1. Die Prüfergebnisse sind in der nachstehenden Tabelle angeführt.

### Gewerbliche Anwendbarkeit

Die vorgeschlagene Erfindung kann auf dem Gebiet von Schmierstoffen für Lager und hydraulische Systeme der Regulierung von Strömungsmaschinen sowie anderen ähnlichen Aggregaten Anwendung finden.

## Patentansprüche

Unbrennbare Schmierflusaigkeit, die .Polyakrylarnid und Wasser enthält, daduurch gekenn- zeichnet, daß sie zusätzlich Triäthanolamin und Natriumnitrit bei folgendem Verhältnis der Komponenten im Maase% enthält:
UNBRENNBARE SCHMIERFLÜSSIGKEIT
Die vorgeschlagene Erfindung bezieht sich auf das Gebiet von unbrennbaren Schmierstoffen.,
Die erfindungsgemäße unbrennbare Schmierflüssigkeit, die Polyakrylamid, Wasser sowie Triäthanolamin und Natriumnitrit bei folgendem Verhältnis der Komponenten in Masse% enthält:
A non-combustible lubricating fluid comprising polyacrylamide and water, characterized in that it also comprises triethanolamine and sodium nitrite, the ratio of the components being as follows, in % by mass:
